# EUROPÄISCHE PATENTANMELDUNG

(11) **EP 3 132 894 A1**
(43) Veröffentlichungstag der Anmeldung: **22.02.2017**
(21) Anmeldenummer: 15181747.5
(22) Anmeldetag: 20.08.2015
(51) Int. Cl.: B24C 1/06, B24C 3/32, C23C 4/02

(54) **VERFAHREN UND ANLAGE ZUM BEARBEITEN UND AUFRAUEN EINER OBERFLÄCHE SOWIE WERKSTÜCK MIT EINER BEARBEITETEN OBERFLÄCHE**

(71) Anmelder: Sturm Maschinen- & Anlagenbau GmbH, 94330 Salching (DE)
(72) Erfinder: BAIER, Roland, 93077 Bad Abbach (DE)
(74) Vertreter: Wunderlich, Rainer

(57) **Zusammenfassung**

Die Erfindung betrifft ein Verfahren zum Bearbeiten und Aufrauen einer Oberfläche eines Werkstücks für eine nachfolgende Oberflächenbeschichtung, bei welchem makroskopische Profilelemente in die Oberfläche eingearbeitet und eine mikroskopische Aufrauung mittels Strahlbearbeitung ausgebildet werden. Gemäß der Erfindung ist vorgesehen, dass an dem Werkstück mindestens ein erster Oberflächenbereich vorgesehen wird, in welchen ausschließlich Profilelemente eingearbeitet werden, und dass mindestens ein zweiter Oberflächenbereich vorgesehen wird, in welchem ausschließlich eine mikroskopische Aufrauung mittels Strahlbearbeitung ausgebildet wird. Die Erfindung betrifft des Weiteren ein entsprechend bearbeitetes Werkstück sowie eine Anlage zur Durchführung des Verfahrens.

## Beschreibung

Die Erfindung betrifft ein Verfahren zum Bearbeiten und Aufrauen einer Oberfläche eines Werkstücks für eine nachfolgende Oberflächenbeschichtung, bei welchem makroskopische Profilelemente in die Oberfläche eingearbeitet und eine mikroskopische Aufrauung mittels Strahlbearbeitung ausgebildet werden, gemäß dem Oberbegriff des Anspruchs 1.

Die Erfindung betrifft weiterhin ein Werkstück, insbesondere einen Motorblock, mit einer Oberfläche, insbesondere einer Zylinderlauffläche, welche für eine nachfolgende Beschichtung bearbeitet ist, wobei die Oberfläche mit makroskopischen Profilelementen versehen und mittels Strahlbearbeitung aufgeraut ist, gemäß dem Oberbegriff des Anspruchs 8.

Des Weiteren betrifft die Erfindung eine Anlage zum Bearbeiten und Aufrauen einer Oberfläche eines Werkstücks für eine nachfolgende Oberflächenbeschichtung, mit mindestens einer Düseneinrichtung zum Beaufschlagen der Oberfläche mit einem Bearbeitungsfluid bei einem Bearbeitungsdruck zum Aufrauen der Oberfläche und einer Werkzeugeinrichtung zum Ausbilden von definierten Profilelementen in der Oberfläche durch eine Material abtragende Bearbeitung, gemäß dem Oberbegriff des Anspruchs 11.

An bestimmten Werkstücken ist es gewünscht, Oberflächen mit einer metallischen Beschichtung zu versehen, um diese etwa vor mechanischem oder chemischem Verschleiß zu schützen. Insbesondere bei Zylinderkurbelgehäusen, auch Motorblock genannt, werden verstärkt die Zylinderlaufflächen in den Zylinderbohrungen mit einer Metallbeschichtung versehen. Die Metallbeschichtung kann dabei etwa durch thermische Spritzverfahren mit einer relativ dünnen Schichtdicke von wenigen 100 µm bis zu einigen Millimetern aufgebracht werden.

Um eine gute Verbindung zwischen der Oberfläche und der aufgebrachten Metallbeschichtung zu erreichen, ist es bekannt, die Oberfläche vorausgehend zu bearbeiten. Zur Bearbeitung bestehen zwei grundsätzliche Verfahren. So kann die Oberfläche mit einem Fluidstrahl mikroskopisch aufgeraut werden. Dabei wird ein Fluidstrahl mit einem Bearbeitungsdruck von bis zu mehreren 1000 bar auf die zu beschichtende Oberfläche gerichtet. An einer derart mikroskopisch aufgerauten Oberfläche haftet eine metallische Beschichtung sehr gut. Allerdings ist das Aufrauen mittels eines Hochdruckstrahls energie-, zeit- und kostenaufwändig.

Ein weiteres Verfahren zur Bearbeitung der Oberfläche besteht darin, makroskopische Profilelemente Material abtragend in die Oberfläche einzuarbeiten. Insbesondere können dabei wie beim Einschneiden eines Gewindes feine Rillenstrukturen erzeugt werden.

Dieses Erzeugen von Profilelementen ist wesentlich kostengünstiger als die zuvor beschriebene Strahlbearbeitung. Für eine sehr feine Metallbeschichtung ist es jedoch erforderlich, eine sehr feine Rillenstruktur vorzusehen. Die einzelnen Rillenstege sind dabei sehr empfindlich und können bei der nachfolgenden Bearbeitung beschädigt werden und so vorstehenden Grat bilden. Diese können die nachfolgende Beschichtung beeinträchtigen oder sogar unbrauchbar machen.

Bei einer größeren und damit stabileren Ausbildung der Profilelemente besteht das Problem, dass die nachfolgende Metallbeschichtung mit einer entsprechend größeren Schichtdicke aufgetragen werden muss, um eine glattflächige Oberfläche zu erreichen. Eine größere Schicht birgt jedoch Nachteile hinsichtlich eines erhöhten Material-, Energie-, Zeit- und Kostenaufwandes. Zudem können bei übermäßig großen Schichtdicken Festigkeitsnachteile entstehen.

Aus der DE 10 2013 211 324 A1 ist es bekannt, auf einer zu beschichtenden Oberfläche zunächst eine makroskopische Rillenstruktur zu erstellen und anschließend diese Rillenstruktur durch eine mikroskopische Aufrauung mittels Strahlbearbeitung zu überlagern.

Dieses Verfahren ist grundsätzlich sehr kostenintensiv, da eine doppelte Bearbeitung der Oberfläche erfolgt. Zudem ist eine mikroskopische Aufrauung nur bei relativ stabilen Rillenstrukturen möglich, da der Fluidstrahl bei einem Bearbeitungsdruck von bis zu mehreren 100 bar feinere Rillen beschädigt oder zerstört.

Der Erfindung liegt die Aufgabe zugrunde, ein Verfahren und eine Anlage zum Bearbeiten und Aufrauen einer Oberfläche eines Werkstücks anzugeben, mit welchen die Oberfläche besonders effizient für eine nachfolgende Beschichtung bearbeitet werden kann. Eine weitere Aufgabe besteht darin, ein Werkstück hierfür anzugeben.

Die Aufgabe wird durch ein Verfahren mit den Merkmalen des Anspruchs 1, ein Werkstück mit den Merkmalen des Anspruchs 8 beziehungsweise mit einer Anlage mit den Merkmalen des Anspruchs 11 gelöst. Bevorzugte Ausführungsformen der Erfindung sind in den jeweils abhängigen Ansprüchen angegeben.

Das erfindungsgemäße Verfahren ist dadurch gekennzeichnet, dass an dem Werkstück mindestens ein erster Oberflächenbereich vorgesehen wird, in welchem ausschließlich Profilelemente eingearbeitet werden, und dass mindestens ein zweiter Oberflächenbereich vorgesehen wird, in welchem ausschließlich eine makroskopische Aufrauung mittels Strahlbearbeitung ausgebildet wird.

Ein Grundgedanke der Erfindung liegt darin, die zu beschichtende Oberfläche bereichsweise mikroskopisch aufzurauen und bereichsweise mit einer makroskopischen Struktur zu versehen. Dabei werden die unterschiedlich zu bearbeitenden Bereiche getrennt voneinander gehalten. Auf diese Weise wird eine unnötige doppelte Bearbeitung der Oberflächenbereiche der zu beschichtenden Oberfläche vermieden. In dem ersten Oberflächenbereich sind mehrere Profilelemente ausgebildet.

Ein Vorteil der Erfindung liegt insbesondere darin, dass es für bestimmte Oberflächenbereiche der zu beschichtenden Oberfläche ausreichend ist, wenn diese in kostengünstiger Weise mit makroskopischen Profilelementen versehen werden, während nur bestimmte andere Bereiche der zu beschichtenden Oberfläche mit der aufwändigeren mikroskopischen Strahlbearbeitung aufgeraut werden.

Insgesamt kann so nach der Erfindung eine sehr gut für die nachfolgende Beschichtung vorbereitete Oberfläche erzielt werden, wobei ein unnötiger Aufwand einer umfassenden Doppelbearbeitung der zu beschichtenden Oberfläche vermieden ist.

Eine bevorzugte Ausführungsform des erfindungsgemäßen Verfahrens besteht darin, dass mehrere nebeneinander liegende erste und zweite Oberflächenbereiche vorgesehen werden. Insbesondere bei einer zu beschichtenden Zylinderlauffläche einer Zylinderbohrung in einem Motorblock sind die jeweiligen Oberflächenbereiche ringförmig nebeneinander liegend und aneinander angrenzend ausgebildet. Dabei können jeweils zwei oder mehr erste und zweite Oberflächenbereiche vorgesehen werden.

Bei einer weiteren Ausführungsvariante der Erfindung ist es besonders vorteilhaft, dass in einem Randabschnitt der zu beschichtenden Oberfläche des Werkstücks der zweite Oberflächenbereich vorgesehen wird, in welchem ausschließlich eine Aufrauung mittels Strahlbearbeitung ausgebildet wird. Nach einer Erkenntnis der Erfindung sind makroskopische Profilelemente in einem Randabschnitt der zu beschichtenden Oberfläche, insbesondere bei Zylinderbohrungen, aufgrund eines teilweisen Freiliegens besonders beschädigungsanfällig. Durch das Vorsehen des zweiten Oberflächenbereiches mit einer ausschließlichen mikroskopischen Aufrauung in dem Randabschnitt wird diese Beschädigungsanfälligkeit deutlich vermindert. Der Randabschnitt weist dabei vorzugsweise eine Breite von 3 mm bis 1 cm auf. Bei einer Zylinderbohrung sind vorzugsweise beide gegenüber liegenden ringförmigen Randbereiche frei von Profilelementen und nur mikroskopisch aufgeraut.

Die anzubringenden makroskopischen Profilelemente weisen vorzugsweise eine Höhe zwischen 10 µm und 500 µm auf. Der Abstand der Profilelemente direkt zueinander kann eine entsprechende Größenordnung aufweisen. Die Profilelemente können insbesondere durch Rillen gebildet werden, wobei zwischen den Rillen Stege als eigentliche Profilelemente verbleiben. Im Querschnitt können diese eine eckige, halbrunde oder bogenförmige Kontur aufweisen. Es können auch Profilelemente mit Hinterschneidungskontur, etwa ein Schwalbenschwanzprofil gefertigt werden. Das Herstellen der Rillen erfolgt vorzugsweise durch eine spanabhebende Bearbeitung etwa mittels einem Drehmeißel oder einem Fräswerkzeug. Es ist auch eine Bearbeitung mittels Laser oder einem Funkenerosionsverfahren möglich. Die Profilelemente sind vorzugsweise in einer regelmäßigen Struktur ausgebildet und angeordnet.

Im Gegensatz hierzu wird bei der mikroskopischen Strahlbearbeitung durch einen Bearbeitungsstrahl, welcher vorzugsweise auf Wasserbasis und vorzugsweise mit Zusätzen, etwa Schleifpartikeln, sowie Reinigungs- oder Korrosionsschutzmitteln versetzt ist, mit einem Hochdruck die Oberfläche beaufschlagt. Dabei werden einzelne Partikel aus der zu beschichtenden Oberfläche gelöst, so dass eine unregelmäßige mikroskopische Aufrauung erfolgt. Diese unregelmäßige Aufrauung kann im Durchschnitt im Bereich zwischen wenigen µm bis 100 µm liegen.

Nach einer weiteren Ausführungsform der Erfindung ist es bevorzugt, dass der Randabschnitt mit einer Abschrägung versehen wird. Bei einer ebenen Oberfläche kann die Abschrägung als eine abgeschrägte ebene Fläche ausgebildet sein. Bei einer Bohrung ergibt sich durch die Schrägung ein entsprechend konischer, ringförmiger Randbereich. Der Abschrägungswinkel liegt vorzugsweise zwischen 5° und 45°, vorzugsweise zwischen 10° und 30°. In diesem abgeschrägten Randbereich, welcher durch eine mechanische spanabhebende Bearbeitung erzielt wird, wird die zu beschichtende Oberfläche ausschließlich mittels Strahlbearbeitung aufgeraut. Bei einer zu bearbeitenden Zylinderbohrung können die beiden gegenüberliegenden Randabschnitte mit einer Abschrägung versehen sein.

Eine weitere bevorzugte Ausführungsform der Erfindung besteht darin, dass die Profilelemente mittels einer Werkzeugeinrichtung materialabtragend erstellt werden. Die Werkzeugeinrichtung ist insbesondere ein Drehmeißel oder ein Fräswerkzeug. Hierdurch können definierte Profilelemente in einer vorgegebenen Struktur in die Oberfläche spanabtragend eingearbeitet werden. Als Werkzeugeinrichtung kann auch ein Laser oder ein Funkenerosionswerkzeug vorgesehen werden.

Die Strahlbearbeitung der zu beschichtenden Oberfläche erfolgt bei einem relativ hohen Bearbeitungsdruck, welcher maßgeblich von dem Material des Werkstücks abhängt. Nach einer Ausführungsform der Erfindung ist es vorteilhaft, dass die Strahlbearbeitung mit einem Bearbeitungsfluid durchgeführt wird, welches mit einem Bearbeitungsdruck von 500 bar bis 4000 bar, insbesondere 800 bar bis 2500 bar, auf die Oberfläche gerichtet wird. Das Bearbeitungsfluid kann dabei mittels einer oder mehreren Düsen aufgebracht werden. Die Düsen werden über eine Hochdruckpumpe von einem entsprechenden Behälter über Versorgungsleitungen mit dem Bearbeitungsfluid versorgt.

Gemäß der Erfindung weist das Werkstück mindestens einen ersten Oberflächenbereich und mindestens einen zweiten Oberflächenbereich auf, welche unterschiedlich bearbeitet sind. Nach der Erfindung ist es jedoch nicht ausgeschlossen, dass auch weitere Oberflächenbereiche bestehen, welche anders bearbeitet sind.

Gemäß einer Ausführungsform der Erfindung ist es vorgesehen, dass die Oberfläche mit einer Beschichtung versehen wird. Bei der Beschichtung handelt es sich vorzugsweise um eine Metallbeschichtung, welche vorzugsweise mit einem thermischen Spritz- oder Beschichtungsverfahren, etwa einem LDS-Beschichtungsverfahren oder einem Plasmabeschichtungsverfahren erzeugt wird. Die Beschichtung wird im Allgemeinen durch eine metallische Legierung gebildet. Grundsätzlich kann die Beschichtung auch eine Keramikbeschichtung oder eine Kunststoffbeschichtung umfassen.

Das erfindungsgemäße Werkstück ist dadurch gekennzeichnet, dass mindestens ein erster Oberflächenbereich vorgesehen ist, in welchem ausschließlich die Profilelemente ausgebildet sind, und dass mindestens ein zweiter Oberflächenbereich vorgesehen ist, in welchem ausschließlich eine mikroskopische Aufrauung mittels Strahlbearbeitung vorgesehen ist.

Das Werkstück kann grundsätzlich jedes Werkstück sein, welches eine Oberfläche aufweist, welche mit einer Beschichtung zu versehen ist. Vorzugsweise ist das Werkstück ein Motorblock oder ein Zylinderkurbelgehäuse, welche mindestens eine Zylinderbohrung mit einer zu beschichtenden Zylinderlauffläche aufweisen.

Nach einer bevorzugten Ausführungsform des erfindungsgemäßen Werkstücks ist es vorgesehen, dass der zweite Oberflächenbereich in einem Randabschnitt der zu beschichtenden Oberfläche ausgebildet ist. Der zweite Oberflächenbereich, welcher ausschließlich mit einer mikroskopischen Aufrauung versehen ist, gewährt eine besonders gute Verbindung der aufzubringenden Beschichtung mit der Oberfläche des Werkstücks. Im Randbereich ist dies besonders vorteilhaft, da in diesem Bereich die Oberflächenbeschichtung häufig besonders stark beansprucht ist.

Eine weitere vorteilhafte Ausführungsform besteht nach der Erfindung darin, dass die zu beschichtende Oberfläche in einem Randabschnitt mit einer Abschrägung versehen ist. Durch diese geometrische Oberflächenänderung kann einer erhöhten Beanspruchung Rechnung getragen werden. Es kann hierdurch eine Verdickung der Beschichtung bei einem gleichmäßigen Oberflächenverlauf der Beschichtung bewirkt werden.

Die erfindungsgemäße Anlage zum Bearbeiten und Aufrauen einer Oberfläche eines Werkstücks ist nach der Erfindung dadurch gekennzeichnet, dass eine Steuereinrichtung vorgesehen ist, mit welcher die Werkzeugeinrichtung zum Erstellen der Profilelemente nur in einem ersten Oberflächenbereich als ein Teil der zu beschichtenden Oberfläche gesteuert ist, und dass die Düseneinrichtung ausgebildet und von der Steuereinrichtung gesteuert ist, die Oberfläche des Werkstücks in einem zweiten Oberflächenbereich zu bearbeiten und aufzurauen, welcher von dem ersten Oberflächenbereich getrennt ist.

Mit der erfindungsgemäßen Anlage können insbesondere das zuvor beschriebene Verfahren durchgeführt und die damit verbundenen Vorteile erzielt werden.

Gemäß einer Ausführungsform der erfindungsgemäßen Anlage ist es bevorzugt, dass mindestens eine Reinigungseinrichtung vorgesehen ist, mit welcher ein Reinigungsfluid auf die Oberfläche bei einem Reinigungsdruck beaufschlagbar ist, welcher geringer ist als der Bearbeitungsdruck. Die Reinigungseinrichtung weist eine Düseneinrichtung auf, mit welcher insbesondere der mindestens eine erste Oberflächenbereich mit den makroskopischen Profilelementen besprüht und gereinigt werden kann. Somit können mit dieser Reinigungseinrichtung verbliebene Späne oder Reste einer von der spanabhebenden Bearbeitung eingesetzten Spül- oder Kühlemulsion von der zu beschichtenden Oberfläche zuverlässig entfernt werden. Die Reinigungseinrichtung kann dabei eine separate zweite Düseneinrichtung oder dieselben Düsenelemente der ersten Düseneinrichtung verwenden, welche zur Strahlbearbeitung vorgesehen sind. Die Reinigungseinrichtung weist dabei einen Behälter für das Reinigungsfluid auf, welches über eine Pumpe zu dem mindestens einen Düsenelement der Reinigungseinrichtung über eine Reinigungsfluidleitung geleitet werden kann.

Gemäß einer Weiterbildung der erfindungsgemäßen Anlage ist es in vorteilhafter Weise vorgesehen, dass der Bearbeitungsdruck auf 500 bar bis 4000 bar, vorzugsweise 800 bar bis 2500 bar, eingestellt ist und dass der Reinigungsdruck auf 5 bar bis 500 bar eingestellt ist. Der Reinigungsdruck der Reinigungseinrichtung ist somit - abhängig vom Material des Werkstücks - deutlich geringer als der Bearbeitungsdruck, so dass beim Reinigen eine Beschädigung der feinen Profilelemente in dem ersten Oberflächenbereich praktisch vermieden wird.

Grundsätzlich ist es möglich, als Reinigungsfluid dasselbe Bearbeitungsfluid zu verwenden, welches für die mikroskopische Aufrauung vorgesehen ist.

Gemäß einer bevorzugten Ausführungsform ist das Reinigungsfluid unterschiedlich zu dem Bearbeitungsfluid. Insbesondere ist das Reinigungsfluid frei von Schleif- oder Abtragspartikeln und kann etwa fettlösende Tenside sowie andere für die Reinigung vorteilhafte Zusätze aufweisen.

Die Erfindung wird nachfolgend anhand eines bevorzugten Ausführungsbeispieles näher beschrieben, welches in einer Teilquerschnittsansicht in Fig. 1 schematisch dargestellt ist.

Fig. 1 zeigt einen Teil eines Werkstücks 10 mit einer im Halbschnitt dargestellten Zylinderbohrung 12 mit einer Bohrungsachse 13. Die Zylinderbohrung 12 weist eine zu beschichtende Oberfläche 14 auf, welche nach der Beschichtung als eine Zylinderlauffläche in einem Motorblock dient.

Die zu beschichtende Oberfläche 14 ist im vorliegenden Ausführungsbeispiel im Wesentlichen zylindrisch ausgebildet, wobei in den beiden seitlichen Randabschnitten 16 nach außen gerichtete Abschrägungen 18 ausgebildet sind. Die Abschrägungen 18 weisen einen Schrägungswinkel zur Bohrungsachse 13 auf, so dass konische Randabschnitte 16 gebildet sind. In einem im Wesentlichen koaxial zur Bohrungsachse 13 verlaufenden Mittenbereich 17 sind in die Oberfläche 14 zwei erste Oberflächenbereiche 20 vorgesehen, in welchen makroskopische Profilelemente 22 spanabhebend eingearbeitet sind. Die Profilelemente 22 sind im vorliegenden Ausführungsbeispiel als dreieckige Stege durch Eindrehen von parallelen Rillen oder einer helixförmigen Rille in die Oberfläche 14 ausgebildet. In jedem Oberflächenbereich 20 ist eine Vielzahl von nebeneinander liegenden Profilelementen 22 vorgesehen.

Zwischen den beiden ersten Oberflächenbereichen 20 ist ein zweiter Oberflächenbereich 30 ausgebildet, in welchen lediglich eine mikroskopische Aufrauung 32 mittels einer Strahlbearbeitung ausgebildet ist.

Auch in den beiden äußeren Randabschnitten 16 mit den Abschrägungen 18 sind zweite Oberflächenbereiche 30 angeordnet, in welchen lediglich eine mikroskopische Aufrauung 32 ohne makroskopische Profilelemente 22 ausgebildet ist.

Die aufwändig herzustellenderen zweiten Oberflächenbereiche 30 mit der mikroskopischen Aufrauung sind bei dem dargestellten Werkstück 10 in den Bereichen angeordnet, in welchen die aufzubringende Beschichtung besonders beansprucht ist. In den geringer beanspruchten ersten Oberflächenbereichen 20 sind die makroskopischen Profilelemente 22 angeordnet, welche eine ausreichende Verbindung mit der aufzubringenden Beschichtung in diesen weniger beanspruchten Abschnitten sicherstellen. Die nachfolgende Beschichtung ist insbesondere eine Plasmabeschichtung mit einer Metalllegierung. Die Beschichtung weist eine Schichtdicke auf, welche die Aufrauung 32 und die Profilelemente 22 überragt.

## Patentansprüche

1. Verfahren zum Bearbeiten und Aufrauen einer Oberfläche eines Werkstücks (10) für eine nachfolgende Oberflächenbeschichtung, bei welchem makroskopische Profilelemente (22) in die Oberfläche (14) eingearbeitet und eine mikroskopische Aufrauung (32) mittels Strahlbearbeitung ausgebildet werden,
**dadurch gekennzeichnet,**
**dass** an dem Werkstück (10) mindestens ein erster Oberflächenbereich (20) vorgesehen wird, in welchen ausschließlich Profilelemente (22) eingearbeitet werden, und
**dass** mindestens ein zweiter Oberflächenbereich (30) vorgesehen wird, in welchem ausschließlich eine mikroskopische Aufrauung (32) mittels Strahlbearbeitung ausgebildet wird.

2. Verfahren nach Anspruch 1,
**dadurch gekennzeichnet,**
**dass** mehrere nebeneinander liegende erste und zweite Oberflächenbereiche (20, 30) vorgesehen werden.

3. Verfahren nach Anspruch 1 oder 2,
**dadurch gekennzeichnet,**
**dass** in einem Randabschnitt (16) der zu beschichtenden Oberfläche (14) des Werkstücks (10) der zweite Oberflächenbereich (30) vorgesehen wird, in welchem ausschließlich eine Aufrauung (32) mittels Strahlbearbeitung ausgebildet wird.

4. Verfahren nach Anspruch 3,
**dadurch gekennzeichnet,**
**dass** der Randabschnitt (16) mit einer Abschrägung (18) versehen wird.

5. Verfahren nach einem der Ansprüche 1 bis 4,
**dadurch gekennzeichnet,**
**dass** die Profilelemente (22) mittels einer Werkzeugeinrichtung materialabtragend erstellt werden.

6. Verfahren nach einem der Ansprüche 1 bis 5,
**dadurch gekennzeichnet,**
**dass** die Strahlbearbeitung mit einem Bearbeitungsfluid durchgeführt wird, welches mit einem Bearbeitungsdruck von 500 bar bis 4000 bar, insbesondere 800 bar bis 2500 bar, auf die Oberfläche (14) gerichtet wird.

7. Verfahren nach einem der Ansprüche 1 bis 6,
**dadurch gekennzeichnet,**
**dass** die Oberfläche (14) mit einer Beschichtung versehen wird.

8. Werkstück, insbesondere Motorblock, mit einer Oberfläche (14), insbesondere einer Zylinderlauffläche, welche für eine nachfolgende Beschichtung bearbeitet ist, wobei die Oberfläche (14) mit makroskopischen Profilelementen (22) versehen und mittels Strahlbearbeitung aufgeraut ist, insbesondere nach einem Verfahren nach einem der Ansprüche 1 bis 7,
**dadurch gekennzeichnet,**
**dass** mindestens ein erster Oberflächenbereich (20) vorgesehen ist, in welchem ausschließlich die Profilelemente (22) ausgebildet sind, und
**dass** mindestens ein zweiter Oberflächenbereich (30) vorgesehen ist, in welchem ausschließlich eine mikroskopische Aufrauung (32) mittels Strahlbearbeitung vorgesehen ist.

9. Werkstück nach Anspruch 8,
**dadurch gekennzeichnet,**
**dass** der zweite Oberflächenbereich (30) in einem Randabschnitt (16) der zu beschichtenden Oberfläche (14) ausgebildet ist.

10. Werkstück nach Anspruch 8 und 9,
**dadurch gekennzeichnet,**
**dass** die zu beschichtende Oberfläche (14) in einem Randabschnitt (16) mit einer Abschrägung (18) versehen ist.

11. Anlage zum Bearbeiten und Aufrauen einer Oberfläche (14) eines Werkstücks (10) für eine nachfolgende Oberflächenbeschichtung, mit
- mindestens einer Düseneinrichtung zum Beaufschlagen der Oberfläche (14) mit einem Bearbeitungsfluid bei einem Bearbeitungsdruck zum Aufrauen der Oberfläche (14) und
- einer Werkzeugeinrichtung zum Ausbilden von definierten Profilelementen (22) in der Oberfläche (14) durch eine materialabtragende Bearbeitung, insbesondere nach einem Verfahren nach einem der Ansprüche 1 bis 7,
**dadurch gekennzeichnet,**
**dass** eine Steuereinrichtung vorgesehen ist, mit welcher die Werkzeugeinrichtung zum Erstellen der Profilelemente (22) nur in einem ersten Oberflächenbereich (20) als ein Teil der zu beschichtenden Oberfläche (14) gesteuert ist, und dass die Düseneinrichtung ausgebildet und von der Steuereinrichtung gesteuert ist, die Oberfläche (14) des Werkstücks (10) in einem zweiten Oberflächenbereich (30) zu bearbeiten und aufzurauen, welcher von dem ersten Oberflächenbereich (20) getrennt ist.

12. Anlage nach Anspruch 11,
**dadurch gekennzeichnet,**
**dass** mindestens eine Reinigungseinrichtung vorgesehen ist, mit welcher ein Reinigungsfluid auf die Oberfläche bei einem Reinigungsdruck beaufschlagbar ist, welcher geringer ist als der Bearbeitungsdruck.

13. Anlage nach Anspruch 12,
**dadurch gekennzeichnet,**
**dass** der Bearbeitungsdruck auf 500 bar bis 4000 bar, vorzugsweise 800 bar bis 2500 bar, eingestellt ist und
**dass** der Reinigungsdruck auf 5 bar bis 500 bar eingestellt ist.

14. Anlage nach einem der Ansprüche 11 bis 13,
**dadurch gekennzeichnet,**
**dass** das Reinigungsfluid unterschiedlich ist zu dem Bearbeitungsfluid.
